# EUROPÄISCHE PATENTSCHRIFT

(11) **EP 0 323 499 B1**
(45) Veröffentlichungstag und Bekanntmachung des Hinweises auf die Patenterteilung: **02.01.1991**
(21) Anmeldenummer: 88905775.8
(22) Anmeldetag: 25.06.1988
(51) Int. Cl.: B05D 1/36, B05D 1/14, B05D 1/16, B05D 1/06

(54) **FORMKÖRPER, INSBESONDERE GESTALTUNGSELEMENT FÜR FASSADEN, AUSSENANLAGEN ODER INNENRÄUMEN**
MOULDINGS, IN PARTICULAR DECORATIVE ELEMENTS FOR FACADES, OUTDOOR INSTALLATIONS AND INTERIORS
MOULURES, NOTAMMENT ELEMENTS DECORATIFS POUR FACADES, INSTALLATIONS EN PLEIN AIR OU ESPACES INTERIEURS

(30) Priorität: 07.07.1987 DE 3722824
(43) Veröffentlichungstag der Anmeldung: 12.07.1989
(73) Patentinhaber: INCEL, Zeki, D-6144 Zwingenberg-Rodau (DE)
(72) Erfinder: INCEL, Zeki, D-6144 Zwingenberg-Rodau (DE)
(74) Vertreter: Helber, Friedrich G., Dipl.-Ing.
(86) Internationale Anmeldenummer: EP8800560
(87) Internationale Veröffentlichungsnummer: WO8900088

(56) Entgegenhaltungen:
- DE-A- 3 101 778
- DE-U- 8 607 314
- GB-A- 2 186 214

## Beschreibung

Die Erfindung betrifft einen Formkörper, insbesondere als Gestaltungselement für Fassaden, Außenanlagen oder Innenräume, insbesondere in Form einer Stuckleiste oder eines Stuckreliefs, mit einem Grunkörper aus leichtem Material und mit einer mindestens einen Teil der Außenfläche des Grundkörpers abdeckenden, ein ausgehärtetes Kunstharz enthaltenden Schutzhaut, sowie ein Verfahren zu seiner Herstellung.

Ein Formkörper der vorstehenden Art ist aus dem DE-GM 8607314.1 bekannt. Der bekannte Formkörper bestitzt einen Grundkörper und eine Schutzhaut, die beide aus dem gleichen Grundmaterial bestehen, nämlich aus einem Glas- oder Mineralfasern enthaltenen Kunstharz-Leichtmörtel. Zum Zwecke der Gewichtseinsparung sind dem Grundmaterial des Grundkörpers Kunstharz-Kügelchen beigemischt, wobei zur einwandfreien Integration der Kunstharz-Kügelchen im Mörtel für dessen Klebbefähigkeit Sorge getragen werden muß. Die Schutzhaut selbst ist frei von Kunstharz-Kügelchen.

Die Herstellung des bekannten Formkörpers ist vergleichsweise aufwendig und der Materialauswahl für Grundkörper und Schutzhaut sind ebenso relativ enge Grenzen gesetzt wie der Gestaltung und Formgenauigkeit des Formkörpers.

Bekannt ist außerdem aus dem DE-GM 1948908 ein als Hohlkörper ausgebildeter Formkörper, der aus thermoplastischem Kunststoff, und zwar Polystyrol, besteht.

Der Erfindung liegt die Aufgabe zugrunde, einen Formkörper der in Betracht gezogenen Gattung zu schaffen, der mit einer widerstandsfähigen, konturenscharf ausgebildeten Schutzhaut versehen ist, die sich mit einfachen Mitteln herstellen bzw. aufbringen läßt und die auch bei komplizierten Formteilen einen sicheren Zusammenhalt von Schutzhaut und Grundkörper gewährleistet.

Gelöst wird diese Aufgabe erfindungsgemäß dadurch, daß die Schutzhaut aus elektrostatisch aufgeflocktem material und dem das aufgeflockte Material in seiner Position fixierenden, aus gehärteten Kunstharz besteht.

Das Verfahren fur Herstellung des Formkörpers umfaßt die Merkmale des Anspruchs 15.

Durch das elektrostatische Aufflocken lassen sich konturenscharfe Reliefs oder Leistenprofile herstellen, deren Schutzhaut einerseits zur Erhöhung der Festigkeit des jeweiligen Formkörpers beiträgt, andererseits aber nicht so dick ist, daß dessen eventuell erforderliche Bearbeitung auf einer Baustelle Schwierigkeiten bereitet. So lassen sich im Sinne der Erfindung ausgebildete Stuckleisten ohne die geringte Mühe auf Länge schneiden. Durch die Wahl eines entsprechend eingefärbten Flockenmaterials kann mit geringem Aufwand beispielsweise eine Sandsteinimitation hergestellt werden.

Die Erfindung wird im folgenden anhand eines in der beigefügten Zeichnung dargestellten Ausführungsbeispieles näher erläutert. Es zeigen im Schnitt:
Fig. 1 den Grundkörper eines Formkörpers;
Fig. 2 das elektrostatische Aufflocken des die Schutzhaut bildenden Grundmaterials;
Fig. 3 das Tränken der aufgeflockten Schicht mit einem flüssigen Kunstharz; und
Fig. 4 einen fertigen Formkörper.

In den Figuren ist mit 1 der Grundkörper eines ein Fassadengestaltungselement bildenden Formkörpers bezeichnet. Dieser Grundkörper 1 besteht vorzugsweise aus Polystyrolhartschaum, d.h. einem Material, das sich durch einen außerordentlich niedrigen Preis auszeichnet. Denkbar ist jedoch auch die Verwendung von Polyurethanhartschaum, Gasbeton oder Leichtbeton bzw. Polymerbeton oder auch auch Holz oder Metall als Material für den Grundkörper.

Auf den Grundkörper 1 wird, wie dies in Fig. 2 angedeutet ist, eine Deckschicht 2 aufgeflockt. In Fig. 2 ist 3 ein Behälter mit dem aufzuflokkenden Material, der in der Praxis oberhalb eines Förderbandes 4 angeordnet ist, das eine Beflockungsstation passiert. Nach dem Beflokken wird die Deckschicht 2 mit einem aushärtenden, flüssigen Kunstharz getränkt. Dies kann von Hand oder vorzugsweise durch Aufsprühen mittels einer Spritzpistole 5 geschehen. Bei Verwendung eines Grundkörpers 1 aus Polystyrolhartschaum ist Epoxyd das Mittel der Wahl zum Tränken der Deckschicht 2. Es gibt der sich bildenden Schutzhaut 6 einerseits die erforderliche Festigkeit und eignet sich andererseits durch geeignete Einfärbung ebenfalls zu einer Farbgebung des Fassadengestaltungselements.

Unmittelbar im Anschluß an das Auftragen des flüssigen Kunstharzes ist es möglich, die Schutzhaut 6 mit einem Belag aus Sand, Gips, Zement oder Kunststoffpulver zu versehen. Ein fertiges Fassadengestaltungselement, das an seiner Außenfläche einen von einer Sandschicht gebildeten Belag 7 trägt, ist in Fig. 4 dargestellt.

Die Anbringung des Fassadengestaltungselementes an eine Wand erfolgt in an sich bekannter Weise.

Die Stärke der Schutzhaut 6 beträgt in der Praxis 0,5 bis 3 mm.

Statt eines Epoxydharzes zum Tränken der Schutzhaut lassen sich je nach Art des Materials für den Grundkörper auch Polyester-, Acryl- oder Polyurethanharze verwenden.

Der Grunkörper muß nicht zwingend direkt beflockt werden, es ist vielmehr auch möglich, einen gesonderten Schutzhautträger aus thermoplastischem Material zu verwenden. Dieser eine tiefgezogene Hülle bildende Schutzhautträger kommt bei dem fertigen Formkörper zwischen dem Grundkörper 1 und der Deckschicht 2 zu liegen. Andererseits ist es auch möglich, die Schutzhaut 6 aus mehreren aufeinaderfolgend aufgetragenen Schichten von--gegebenenfalls auch unterschiedlichen-aushärtenden Kunstharzen aufzubauen, wobei die weitere(n) Schicht(en) jeweils direkt oder nach erneuter elektrostatischer Beflockung auf die zuvor aufgebrachte Schicht aufgetragen werden.

Formkörper der beschriebenen Art lassen sich auf äußerst wirtschaftliche Weise mit geringem Aufwand herstellen. Ein elektrostatisch auf die Schutzhaut aufgezogener Belag aus Gips, Zement oder Kunststoffpulver erhöht nicht nur die Verschließfestigkeit des Formkörpers, sondern verbessert auch dessen Streichfähigkeit und Farbhaftung. Bei Verwendung eines Belages aus Gips oder Zement läßt sich die Härte des Belages durch eine Reaktion mit Wasserdampf oder Wassernebel steigern. Ein Kunststoffpulverbelag wird zweckmäßigerweise nach dem Aufbringen des Kunststoffpulvers nochmals erhitzt. In allen Fällen ist für eine Haftbrücke zwischen Belag und Schutzhaut Sorge zu tragen. Sie kann vom noch nicht verfestigten Kunstharz oder nach Aushärten des Kunstharzes von einem zusätzlich aufgetragenen Kleber gebildet werden. Der Materialaufwand für den Grundkörper und dessen Gewicht können durch Ausbildung des Grundkörpers als Hohlkörper besonders klein gehalten werden.

## Patentansprüche

1. Formkörper, insbesondere als Gestaltungselement für Fassaden, Außenanlagen oder Innenräume insbesondere in Form einer Stuckleiste oder eines Stuckreliefs, mit einem Grundkörper (1) aus leichtem Material und mit einer mindestens einen Teil der Außenfläche des Grundkörpers abdeckenden, ein ausgehärtetes Kunstharz enthaltenden Schutzhaut (6), dadurch gekennzeichnet, daß die Schutzhaut (6) aus elektrostatisch aufgeflocktem Material und dem das aufgeflockte Material in seiner Position fixierenden, ausgehärteten Kunstharz besteht.

2. Formkörper nach Anspruch 1, dadurch gekennzeichnet, daß die Außenseite der Schutzhaut (6) mit einem Belag aus feinen Sandkörnern, Gips, Zement oder Kunststoffpulver überzogen. ist.

3. Formkörper nach Anspruch 1 oder 2, dadurch gekennzeichnet, daß die Stärke (s) der Schutzhaut (6) 0,5 bis 3 mm beträgt.

4. Formkörper nach einem der Ansprüche 1 bis 3, dadurch gekennzeichnet, daß der Grundkörper als Hohlkörper ausgebildet ist.

5. Formkörper nach einem der Ansprüche 1 bis 4, dadurch gekennzeichnet, daß der Grundkörper (1) aus Polystyrolhartschaum besteht.

6. Formkörper nach einem der Ansprüche 1 bis 4, dadurch gekennzeichnet, daß der Grundkörper (1) aus Polyurethanhartschaum besteht.

7. Formkörper nach einem der Ansprüche 1 bis 4, dadurch gekennzeichnet, daß der Grundkörper (1) aus Gasbeton, Leichtbeton bzw. Polymerbeton besteht.

8. Formkörper nach einem der Ansprüche 1 bis 4, dadurch gekennzeichnet, daß der Grundkörper (1) aus Holz besteht.

9. Formkörper nach einem der Ansprüche 1 bis 4, dadurch gekennzeichnet, daß der Grundkörper (1) aus Metall besteht.

10. Formkörper nach einem der Ansprüche 1 bis 9, dadurch gekennzeichnet, daß das Kunstharz ein Expoxydhart ist.

11. Formkörper nach einem der Ansprüche 6 bis 9, dadurch gekennzeichnet, daß das Kunstharz ein Polyesterharz ist.

12. Formkörper nach einem der Ansprüche 6 bis 9, dadurch gekennzeichnet, daß das Kunstharz ein Acrylharz ist.

13. Formkörper nach einem der Ansprüche 6 bis 9, dadurch gekennzeichnet, daß das Kunstharz ein Polyurethanharz ist.

14. Formkörper nach einem der Ansprüche 1 bis 13, dadurch gekennzeichnet, daß zwischen der Schutzhaut (6) und dem Grundkörper (1) eine einen Träger für die Schutzhaut (6) bildende, aus thermoplastischem Material tiefgezogene Hülle für den Grundkörper (1) angeordnet ist.

15. Verfahren zum Herstellen eines Formkörpers nach einem der Ansprüche 1 bis 14, wobei der Grundkörper (1) mit einer einen aushartenden Kunststoff enthaltenden Schutzhaut (6) versehen wird, dadurch gekennzeichnet, daß sein Grundkörper (1) zwecks Bildung einer Deckschicht (2) elektrostatisch beflockt und die Deckschicht (2) zwecks Bildung einer Schutzhaut (6) anschließend mit aushärtendem, flüssigen Kunstharz getränkt wird.

16. Verfahren nach Anspruch 15, dadurch gekennzeichnet, daß der Grundkörper als aufblasbarer Hohlkörper ausgebildet wird und vor dem Beflocken aufgeblasen wird.

17. Verfahren nach einem der Ansprüche 15 oder 16, dadurch gekennzeichnet, daß die auf den Grundkörper aufgeflockte und mit einem Kunstharz getränkte Deckschicht elektrostatisch mit einem Belag aus Sandkörnen, Gips, Zement, anderen pulvrigen oder körnigen mineralischen oder metallischen Stoffen und/oder Kunststoffpulver überzogen wird.

18. Verfahren nach Anspruch 17, dadurch gekennzeichnet, daß der aus Gips oder Zement bestehende Belag durch Einwirkung von Feuchtigkeit in Form von Wasserdampf oder Wassernebel gehärtet wird.

19. Verfahren nach Anspruch 17, dadurch gekennzeichnet, daß der aus Kunststoffpulver bestehende Belag nachträglich erhitzt wird.

20. Verfahren nach Anspruch 15, dadurch gekennzeichnet, daß die Deckschicht zunächst mit einer Schicht eines aushärtenden flüssigen Kunstharzes getränkt wird, auf welche dann nach zumindest teilweiser Aushärtung der ersten Kunststoffschicht wenigstens eine weitere aushärtende oder abbindende Schicht aufgetragen wird.

21. Verfahren nach Anspruch 20, dadurch gekennzeichnet, daß zum Aufbau der weiteren Schicht(en) ein oder mehrere gleiche(s) oder unterschiedliche(s) aushärtende(s) Kunstharz(e) verwendet wird bzw. werden.

22. Verfahren nach Anspruch 20 oder 21, dadurch gekennzeichnet, daß vor der Aufbringung jeder weiteren aushärtenden bzw. abbindenden Schicht die jeweils zuvor gebildete Schicht erneut elektrostatisch beflockt wird.

## Revendications

1. Corps moulé, en particulier élément décoratif pour façades, installations extérieures ou intérieures, en particulier en forme d'un liteau à stuc ou un relief à stuc, ayant un corps de base (1) en matériau léger et une peau de protection (6) contenant une résine artificielle complètement durcie recouvrant au moins une partie de la surface extérieure du corps de base, caractérisé par le fait que la peau de protection (6) est constitutée par un matériau déposé électrostatiquement par flocage et la résine synthétique complètement durcie fixant dans sa position le matériau floqué.

2. Corps moulé selon la revendication 1, caractérisé par le fait que la face extérieure de la peau de protection (6) est recouverte d'une couche de grains de sable fin, gypse, ciment ou poudre de matière plastique.

3. Corps moulé selon la revendication 1 ou 2, caractérisé par le fait que l'épaisseur (s) de la peau de protection (6) est de 0,5 à 3 mm.

4. Corps moulé selon l'une des revendications 1 à 3, caractérisé par le fait que le corps de base est un corps creux.

5. Corps moulé selon l'une des revendications 1 à 4, caractérisé par le fait que le corps de base (1) est en polystyrène alvéolaire dur.

6. Corps moulé selon l'une des revendications 1 à 4, caractérisé par le fait que le corps de base (1) est en polyuréthanne alvéolaire dur.

7. Corps moulé selon l'une des revendications 1 à 4, caractérisé par le fait que le corps de base (1) est en béton cellulaire, béton léger ou béton de polymère.

8. Corps moulé selon l'une des revendications 1 à 4, caractérisé par le fait que le corps de base (1) est en bois.

9. Corps moulé selon l'une des revendications 1 à 4, caractérisé par le fait que le corps de base (1) est en métal.

10. Corps moulé selon l'une des revendications 1 à 9, caractérisé par le fait que la résine synthétique est une résine époxy.

11. Corps moulé selon l'une des revendications 6 à 9, caractérisé par le fait que la résine synthétique est une résine polyester.

12. Corps moulé selon l'une des revendications 6 à 9, caractérisé par le fait que la résine synthétique est une résine acrylique.

13. Corps moulé selon l'une des revendications 6 à 9, caractérisé par le fait que la résine synthétique est une résine polyuréthane.

14. Corps moulé selon l'une des revendications 1 à 13, caractérisé par le fait qu'entre la peau de protection (6) et le corps de base (1) est disposé un manchon pour le corps de base (1), en matériau thermoplastique embouti, formant support pour la peau de protection (6).

15. Procédé de fabrication d'un corps moulé selon l'une des revendications 1 à 14, le corps de base (1) étant muni d'une peau de protection (6) contenant une matière plastique durcissante, caractérisé par le fait que l'on dépose électrostatiquement par flocage une couche de couverture (2) sur le corps de base (1) et on imprègne ensuite la couche de couverture (2) d'une résine synthétique liquide, durcissante, pour former une peau de protection (6).

16. Procédé selon la revendication 15, caractérisé par le fait que le corps de base en forme de corps creux gonflable et il est gonflé avant le flocage.

17. Procédé selon l'une des revendications 15 ou 16, caractérisé par le fait que la couche de couverture, imprégnée d'une résine synthétique et déposée par flocage sur le corps de base, est recouverte par voie électrostatique d'une couche de grains de sable, gypse, ciment ou autres produits minéraux ou métalliques pulvérulents ou granuleux et/ou poudre de matière plastique.

18. Procédé selon la revendication 17, caractérisé par le fait que la couche de gypse ou ciment est durcie par action d'humidité sous forme de vapeur d'eau ou nuage d'eau.

19. Procédé selon la revendication 17, caractérisé par le fait que la couche de poudre de matière plastique est ensuite chauffée.

20. Procédé selon la revendication 15, caractérisé par le fait que la couche de couverture est ensuite imprégnée par une couche de résine synthétique liquide durcissante, sur laquelle alors, après durcissement au moins partiel de la première couche de matière plastique, est appliquée au moins une autre couche durcissante ou faisant prise.

21. Procédé selon la revendication 20, caractérisé par le fait que, pour constituer l'autre (les autres) couche(s), on utilise une ou plusieurs résine(s) synthétique(s), durcissante(s), identique(s) ou différente(s).

22. Procédé selon la revendication 20 ou 21, caractérisé par le fait qu'avant l'application de chaque autre couche durcissante ou faisant prise, on floque électrostatiquement à nouveau la couche précédemment formée.

## Claims

1. Molding, especially as a constitutive element for façades, outdoor structures or interiors, especially in the form of a decorative molding or a decorative relief, with a core body (1) of light material and with a protective skin (6) covering at least a part of the outer surface of the core body and containing a hardened synthetic resin, characterized in that the protective skin (6) consists of electrostatically flocked material and the set synthetic resin fixing the flocked material in its position.

2. Molding according to claim 1, characterized in that the outside of the protective skin (6) is covered with a coating of fine sand grains, gypsum, cement or plastic powder.

3. Molding according to claim 1 or 2, characterized in that the thickness (s) of the protective skin (6) amounts to 0.5 to 3 mm.

4. Molding according to any one of claims 1 to 3, characterized in that the core body is a hollow core body.

5. Molding according to any one of claims 1 to 4, characterized in that the core body (1) consists of polystyrene hard foam.

6. Molding according to any one of claims 1 to 4, characterized in that the core body (1) consists of polyurethane hard foam.

7. Molding according to any one of claims 1 to 4, characterized in that the core body (1) consists of gas concrete, light concrete or polymer concrete.

8. Molding according to any one of claims 1 to 4, characterized in that the core body (1) consists of wood.

9. Molding according to any one of claims 1 to 4, characterized in that the core body (1) consists of metal.

10. Molding according to any one of claims 1 to 9, characterized in that the synthetic resin is an epoxy resin.

11. Molding according to any one of claims 6 to 9, characterized in that the synthetic resin is a polyester resin.

12. Molding according to any one of claims 6 to 9, characterized in that the synthetic resin is an acrylic resin.

13. Molding according to any one of claims 6 to 9, characterized in that the synthetic resin is a polyurethane resin.

14. Molding according to any one of claims 1 to 13, characterized in that between the protective skin (6) and the core body (1) there is disposed an envelope for the core body, deep drawn from thermoplastic material and forming a carrier for the protective skin (6).

15. Method for the production of a molding according to any one of claims 1 to 14, wherein the core body (1) is provided with a protective skin (6) containing a hardening plastic, characterized in that its core body (1) is flocked electrostatically for the purpose of forming a cover layer (2) and the cover layer (2) is then impregnated with a hardening, liquid synthetic resin for the formation of a protective skin (6).

16. Method according to claim 15, characterized in that the core body is configured as an inflatable hollow core body and is inflated before flocking.

17. Method according to either of claims 15 or 16, characterized in that the cover layer flocked onto the core body and impregnated with a synthetic resin is coated electrostatically with a coating of sand grains, gypsum, cement, other powdery or granular mineral or metallic substances and/or plastic powder.

18. Method according to claim 17, characterized in that the coating consisting of gypsum or cement is hardened by the action of moisture in the form of water vapor or fog.

19. Method according to claim 17, characterized in that the coating consisting of plastic powder is afterward heated.

20. Method according to claim 15, characterized in that the cover layer is first impregnated with a coating of a hardening liquid synthetic resin, onto which then, after at least partial curing of the first plastic layer, at least one additional curing or setting coat is applied.

21. Method according to claim 20, characterized in that, to build up the additional layer or layers, one or more equal or different curing synthetic resins are used.

22. Method according to claim 20 or 21, characterized in that, before the application of each additional curing or setting layer the previously formed layer is again flocked electrostatically.
